# FASCICULE DE BREVET EUROPEEN

(11) **EP 0 032 080 B1**
(45) Date de publication et mention de la délivrance du brevet: **09.11.1983**
(21) Numéro de dépôt: 80401771.3
(22) Date de dépôt: 10.12.1980
(51) Int. Cl.: C06B 45/10, C06B 33/00

(54) **Composition pyrotechnique éclairante colorée à taux élevé de composé émissif**
Gefärbte pyrotechnische Leuchtzusammensetzung mit einem hohen Gehalt einer Ausstrahlungskomponente
Illuminant coloured pyrotechnic composition with a high-rate emitting component

(30) Priorité: 19.12.1979 FR 7931127
(43) Date de publication de la demande: 15.07.1981
(73) Titulaire: SOCIETE NATIONALE DES POUDRES ET EXPLOSIFS, F-75181 Paris Cédex 04 (FR)
(72) Inventeur: Godfrin, Jean-Philippe, F-29213 Plougastel Daoulas (FR); Autret, Lucien, F-29230 Saint Sauveur (FR)

## Description

L'invention concerne les compositions éclairantes destinées à être utilisées dans des articles pyrotechniques tels que des feux de Bengale, des fusées de signalisation ou des artifices de fête, de telles compositions comprenant un liant, un oxydant solide, un composé émissif et éventuellement un combustible métallique.

Les compositions pyrotechniques éclairantes réalisées à partir de liants organiques polymérisables sont connues et la plus grande partie de ces compositions ont été formulées afin d'obtenir une luminosité intense, ce qui nécessite l'utilisation d'un taux élevé d'un combustible métallique à combustion vive tel que le magnésium. Ces formulations par contre conduisent le plus souvent à des compositions dont la flamme n'émet qu'une coloration impure, l'efficacité lumineuse du magnésium étant supérieure à l'efficacité lumineuse des sels émissifs tels que les nitrates alcalins ou alcalinoterreux, et dont la combustion produit une abondante fumée et des scories rigides, qui sont particulièrement gênantes dans certaines applications telles que la réalisation de feux de Bengale.

De telles compositions éclairantes en combinaison un liant polymérisable, un émissif et du magnésium sont par exemple décrites dans les brevets:
- FR 2 248 252, le liant étant un polybutadiène carboxylique ou une résine silicone,
- FR 2 154 213, le liant étant un chlorure de polyvinyle,
- FR 2 085 012, le liant étant un polyisobutène,
- FR 1 546 763, le liant étant un polyester ou une résine phénolique,
- GB 881 731, le liant étant une résine époxy ou une résine alkyde/isocyanate.

La présente invention a pour but d'obtenir une composition éclairante dont la flamme présente une coloration vive et pure tout en obtenant des vitesses de combustion très lentes, inférieures à 1 mm/seconde, ce qui permet de réaliser des articles pyrotechniques de faible encombrement qui génèrent une flamme très colorée et très visible malgré la diminution relative de la valeur de l'efficacité lumineuse due à l'absence d'un métal à combustion vive, cette diminution de l'efficacité lumineuse étant compensée par une coloration plus vive et plus prononcée, par l'importante diminution des fumées gênant la visibilité de la flamme, la porosité et la fragilité des scories produites permettant une meilleure répartition de la flamme émissive.

L'invention se caractérise en ce que la proportion en poids de l'ensemble constitué par l'oxydant solide et le composé émissif est comprise entre 75 et 90% du poids total de la composition, le poids du composé émissif étant supérieur au poids de l'oxydant solide et le taux de combustible métallique étant inférieur à 5% du poids total de la composition.

Plus particulièrement, le poids du composé émissif est supérieur à une fois et demi le poids de l'oxydant solide.

Avantageusement, le liant polyuréthanne est réalisé à partir d'au moins un triisocyanate réagissant sur au moins un composé polyhydro- xylé, ce composé ne comportant préférentiellement pas de groupe hydroxyle sur des cycles aromatiques. Il est possible d'utiliser un polyiso- cyanate et un composé hydroxylé dans des proportions non stoechiométriques, l'excès de groupes hydroxyles conduisant à un polyuréthanne plus souple, et il est également possible d'utiliser un plastifiant connu, tel que le phtalate de butyle, pour assouplir la composition pyrotechnique.

Des polyuréthannes qui conviennent particulièrement dans le cadre de l'invention ont été réalisés à partir des polyisocyanates vendus sous la dénomination »DESMODUR« qui sont des produits de la société BAYER, les composés hydroxylés tels que l'huile de ricin et/ou le produit vendu sous la dénomination »DESMOPHEN« par la société BAYER permettant d'obtenir des liants satisfaisants après polymérisation à la température ambiante.

L'oxydant solide est choisi préférentiellement dans le groupe constitué par les chlorates et les perchlorates à caractère alcalin, c'est-à-dire les chlorates et perchlorates d'alcalin, d'alcalinoterreux, ou accessoirement d'ammonium, et peut être constitué par un seul de ces composés oxydants ou par un mélange des ces composés, les perchlorates alcalins étant avantageusement utilisés pour des raisons de sécurité et d'efficacité, et le perchlorate de potassium étant industriellement le composé oxydant le plus approprié.

Le composé émissif est choisi préférentiellement dans le groupe constitué par les nitrates et les nitrites émissifs alcalins ou alcalinoterreux, c'est-à-dire essentiellement les nitrates et nitrites de sodium, de strontium ou de baryum selon la coloration désirée, et ce composé émissif peut être constitué par un seul de ces sels ou par un mélange de ces sels.

Bien que les compositions pyrotechniques éclairantes selon l'invention ne contiennent préférentiellement pas de combustible métallique tel que le magnésium, il est toutefois possible d'incorporer une faible quantité d'un tel métal, à la condition que la proportion en poids de l'ensemble constitué par l'oxydant et le composé émissif soit comprise entre 75 et 90% du poids total de la composition, et il est avantageux que ce métal à combustion vive présente une granulométrie très fine.

Dans ce qui suit, l'invention est exposée plus en détail à partir de six exemples qui illustrent les possibilités de réalisation de compositions conformes à l'invention, les pourcentages étant exprimés par rapport au poids total de la composition.

### Composition n_{°} 1

- Perchlorate de potassium 24,0%
- DesmodurVL 4,5%
- Desmophen 550 U 11,5%
- Nitrate de strontium 60,0%

La combustion de cette composition se déroule à 0,6 mm par seconde et produit une flamme d'un rouge très vif et très coloré.

### Composition n_{°} 2

- Perchlorate de potassium 28,0%
- DesmodurVL 6,3%
- Desmophen 550 U 15,7%
- Nitrate de strontium 50,0%

Cette composition brûle plus rapidement que la composition n° 1 et présente donc une luminosité instantanée plus grande, la flamme un peu plus importante présentant toujours une coloration rouge vif.

### Composition n_{°} 3

- Perchlorate de potassium 20,0%
- DesmodurVL 15,0%
- Desmophen 550 U 5,0%
- Nitrate de sodium 60,0%

Cette composition présente une dureté beaucoup plus importante que les compositions précédentes et brûle avec une flamme jaune bien colorée. Sa dureté peut être réduite en ajoutant un plastifiant du type phtalate de butyle, mais une telle adjonction diminue la vitesse de combustion et doit être limitée à 4% en poids, car la composition devient alors trop souple.

### Composition n° 4

- Perchlorate de potassium 30,0%
- Perchlorate d'ammonium 6,0%
- DesmodurVL 7,0%
- Huile de ricin 17,0%
- Nitrate de strontium 40,0%

La combustion de cette composition s'effectue à la vitesse de 0,53 mm/seconde et produit une flamme rouge propre et vive qui n'engendre que peu de fumée mais qui est moins lumineuse que les compositions à flamme rouge n° 1 et n° 2, le poids du nitrate de strontium n'étant égal qu'à 1,11 fois le poids du perchlorate de potassium. Cette composition est très souple et une plus grande dureté peut être obtenue en réduisant le taux de liant, une telle réduction entraînant une légère augmentation de la vitesse de combustion.

### Composition n° 5

- Perchlorate de potassium 37,5%
- Desmodur VL 3,5%
- Huile de ricin 9,0%
- Nitrate de strontium 35,0%
- Nitrite de strontium 15,0%

Cette composition brûle avec une flamme rouge vif à peu près dans les mêmes conditions que la composition précédente.

### Composition n° 6

- Perchlorate de potassium 24,0%
- Desmodur 4,6%
- Huile de ricin 11,4%
- Nitrate de strontium 60,0%

La vitesse de combustion est de 0,5 mm/seconde et est donc du même ordre de grandeur que la vitesse de combustion de la composition n_{°} 4, mais la flamme présente une coloration plus marquée, le poids du nitrate de strontium étant dans ce cas égal à 2,5 fois le poids du perchlorate de potassium, cette coloration plus marquée étant bien sensible dès que ce rapport de poids est supérieur à 2.

Les compositions selon l'invention peuvent être préparées par la mise en oeuvre des procédés classiques de malaxage sans solvant puis de coulée ou d'extrusion à basse pression, la polymérisation pouvant être effectuée à la température ambiante. L'extrusion à basse pression ou l'injection permettent notamment une mise en forme directement à l'intérieur d'un tube d'inhibiteur qui se déploie sous l'effet de la poussée de la composition injectée. Les cylindres inhibés ainsi obtenus peuvent faire plusieurs mètres de longueur et être tronçonnés ou coupés en éléments de différentes longueurs, l'une des sections pouvant être ultérieurement inhibée afin de constituer par exemple une torche de signalisation ou un feu de Bengale.

Les compositions pyrotechniques éclairantes selon l'invention peuvent être utilisées à la réalisation de tous les articles pyrotechniques éclairants, aussi bien dans le domaine de la sécurité et de la signalisation que dans le domaine du spectacle d'artifices.

## Revendications

1. Composition pyrotechnique éclairante comprenant un liant polyuréthanne, un oxydant solide, un composé émissif et éventuellement un combustible métallique, caractérisée en ce que la proportion en poids de l'ensemble constitué par l'oxydant solide et le composé émissif est comprise entre 75% et 90% du poids total de la composition, le poids du composé émissif étant supérieur au poids de l'oxydant solide et le taux de combustible métallique étant inférieur à 5% du poids total de la composition.

2. Composition selon la revendication 1, caractérisée en ce que le poids du composé émissif est supérieur à une fois et demi le poids de l'oxydant solide.

3. Composition selon l'une des revendications 1 à 2, caractérisée en ce que le polyuréthanne est réalisé à partir d'au moins un triisocyanate réagissant sur au moins un composé polyhydro- xylé.

4. Composition selon l'une des revendications 1 à 3, caractérisée en ce que l'oxydant solide est choisi dans le groupe des composants oxydants constitué par les chlorates et les perchlorates à caractère alcalin.

5. Composition selon la revendication 4, caractérisée en ce que l'oxydant solide est constitué uniquement par du perchlorate de potassium.

6. Composition selon l'une des revendications 1 à 5, caractérisée en ce que le composé émissif est choisi dans le groupe de sels constitué par les nitrates et les nitrites émissifs alcalins ou alcalinoterreux.

7. Article pyrotechnique éclairant, caractérisé en ce qu'il comporte une composition pyrotechnique éclairante conforme à l'une des revendications précédentes.

## Patentansprüche

1. Pyrotechnische Leuchtzusammensetzung, die ein Polyurethanbindemittel, ein festes Oxidationsmittel, eine emittierende Verbindung und eventuell einen metallischen Brennstoff enthält, dadurch gekennzeichnet, daß der Gewichtsanteil der aus dem festen Oxidationsmittel und der emittierenden Verbindung gebildeten Stoffgruppe zwischen 75% und 90% des Gesamtgewichts der Zusammensetzung liegt, wobei das Gewicht der emittierenden Verbindung höher als das Gewicht des festen Oxidationsmittels ist und der Anteil am metallischen Brennstoff unter 5% des Gesamtgewichts der Zusammensetzung ist.

2. Zusammensetzung nach dem Anspruch 1, dadurch gekennzeichnet, daß das Gewicht der emittierenden Verbindung über dem anderthalbfachen Gewicht des festen Oxidationsmittels ist.

3. Zusammensetzung nach einem der Ansprüche 1 bis 2, dadurch gekennzeichnet, daß das Polyurethan ausgehend von wenigstens einem mit wenigstens einer polyhydroxylierten Verbindung reagierenden Triisocyanat erzeugt ist.

4. Zusammensetzung nach einem der Ansprüche 1 bis 3, dadurch gekennzeichnet, daß das feste Oxidationsmittel in der Gruppe der oxidierenden Verbindungen gewählt wird, die aus den Chloraten und den Perchloraten alkalischen Charakters gebildet ist.

5. Zusammensetzung nach dem Anspruch 4, dadurch gekennzeichnet, daß das feste Oxidationsmittel einzig aus Kaliumperchlorat besteht.

6. Zusammensetzung nach einem der Ansprüche 1 bis 5, dadurch gekennzeichnet, daß die emittierende Verbindung in der Gruppe von Salzen gewählt wird, die aus den emittierenden alkalischen oder erdalkalischen Nitraten und Nitriten gebildet ist.

7. Pyrotechnischer Leuchtartikel, dadurch gekennzeichnet, daß er eine pyrotechnische Leuchtzusammensetzung gemäß einem der vorstehenden Ansprüche enthält.

## Claims

1. Illuminating pyrotechnic composition comprising a polyurethane binder, a solid oxidising agent, an emissive compound and, if appropriate, a metal fuel, characterised in that the proportion by weight of the solid oxidising agent together with the emissive compound is between 75% and 90% of the total weight of the composition, the weight of the emissive compound being greater than the weight of the solid oxidising agent, and the amount of metal fuel being less than 5% of the total weight of the composition.

2. Composition according to claim 1, characterised in that the weight of the emissive compound is greater than one and a half times the weight of the solid oxidising agent.

3. Composition according to one of claims 1 to 2, characterised in that the polyurethane is prepared by reacting at least one triisocyanate with at least one polyhydroxylated compound.

4. Composition according to one of claims 1 to 3, characterised in that the solid oxidising agent is chosen from the group of oxidising components consisting of chlorates and perchlorates of alkaline character.

5. Composition according to claim 4, characterised in that the solid oxidising agent consists solely of potassium perchlorate.

6. Composition according to one of claims 1 to 5, characterised in that the emissive compound is chosen from the group of salts consisting of emissive alkali metal or alkaline earth metal nitrates and nitrites.

7. Illuminating pyrotechnic article, characterised in that it comprises an illuminating pyrotechnic composition according to one of the preceding claims.
